# EUROPÄISCHE PATENTSCHRIFT

(11) **EP 0 613 977 B1**
(45) Veröffentlichungstag und Bekanntmachung des Hinweises auf die Patenterteilung: **13.06.2001**
(21) Anmeldenummer: 94102779.9
(22) Anmeldetag: 24.02.1994
(51) Int. Cl.: D06P 1/642, D06P 3/66

(54) **Verfahren zum Bedrucken und Färben von Textilien**
Process for printing and dyeing of textiles
Procédé d'impression et de teinture pour textiles

(30) Priorität: 02.03.1993 DE 4306432
(43) Veröffentlichungstag der Anmeldung: 07.09.1994
(73) Patentinhaber: DyStar Textilfarben GmbH & Co. Deutschland KG, 60318 Frankfurt am Main (DE)
(72) Erfinder: von der Eltz, Andreas, Dr., D-60433 Frankfurt am Main (DE); Schrell, Andreas, Dr., D-65929 Frankfurt am Main (DE); Russ, Werner Hubert, Dr., D-65439 Flörsheim/Main (DE)

(56) Entgegenhaltungen:
- EP-A- 0 546 476
- EP-A- 0 590 397
- FR-A- 2 226 504
- GB-A- 479 341
- BAYER ET AL 'Methoden der organische Chemie (Houben-Weyl), Band VI/2' 1963 , GEORG THIEME VERLAG , STUTTGART, DE * Seite 452 - Seite 457 *
- BECKERT ET AL 'Methoden der organische Chemie (Houben-Weyl), Band E11, organische Schwefel-Verbindungen' 1985 , GEORG THIEME VERLAG , STUTTGART, DE * Seite 997 - Seite 1004 *
- JOURNAL OF APPLIED POLYMER SCIENCE Bd. 21 , 1977 , NEW YORK US Seiten 1933 - 1944 WARD, BENERITO 'Grafting of cyclic carbonates onto cotton and modified cottons.'
- BAASNER ET AL 'Methoden der organische Chemie (Houben-Weyl), Band E4, Kohlensäure-Derivate' 1983 , GEORG THIEME VERLAG , STUTTGART, DE * Seite 82 - Seite 88 * * Seite 192 - Seite 194 *

## Beschreibung

Es ist bekannt, daß Textilien, wie Gewebe oder Gewirke, die Cellulosefasern enthalten, nach verschiedenen Verfahren mit anionischen Farbstoffen bedruckt werden können. Prinzipiell unterscheidet man zwischen einer Direktdrucktechnik, einer indirekten, der sogenannten Reservedrucktechnik und einer Ätzdrucktechnik. Beim Ätzdruck wird die Färbung örtlich zerstört, während beim Reservedruck eine farblose Masse, die sogenannte Reserve, aufgetragen wird, die auf mechanische oder chemische Weise die Fixierung ganz oder teilweise verhindert. Gibt man zur Reserve einen Farbstoff hinzu, beispielsweise einen Küpenfarbstoff, so erhält man eine Buntreserve, andernfalls eine Weißreserve.

In neuerer Zeit kommt zu den klassischen Färbemethoden der Druck-, Auszieh- und Klotz-Verfahren eine moderne Sprühtechnik hinzu, die unter dem Namen "Ink-Jet-Printing" zuerst auf Papier, später auch auf Textil angewendet wurde. Das Ink-Jet- oder Tintenstrahlverfahren bietet von den berührungslosen Druckverfahren die einzige Möglichkeit, schnell, leise und in hoher Auflösung farbige Bilder wiederzugeben. Beim Tintenstrahlverfahren verwendet man üblicherweise wäßrige Tinten, die in kleinen Tröpfchen direkt auf das Substrat (Papier, Textil) gesprüht werden. Man unterscheidet dabei ein kontinuierliches Verfahren, bei dem die Tinte gleichmäßig durch eine Düse gepreßt wird und durch ein elektrisches Feld, abhängig vom zu druckenden Muster, auf das Papier oder in einen Farbfänger gelenkt wird, und einem unterbrochenen Tintenstrahl- oder Drop-on-Demand-Verfahren, bei dem der Tintenausstoß nur dort erfolgt, wo ein farbiger Punkt gesetzt werden soll. Bei dem Drop-on-Demand-Verfahren wird über einen piezoelektrischen Kristall oder einen Heizdot (Bubble- oder Thermo-Jet-Verfahren) Druck auf das Tintensystem ausgeübt und so ein Tintentropfen herausgeschleudert. (Text. Chem. Color., 19(8), 23 bis 29; Text. Chem. Color., 21(6), 27 bis 32).

Mit der nachveröffentlichten EP-A-0 546 476 (Art. 54(3) EPÜ) wird ein Verfahren zur Herstellung eines modifizierten Fasermaterials beschrieben, bei welchem man eine ester- und aminogruppenhaltige und gegebenenfalls hydroxy- substituierte, gesättigte aliphatische Verbindung mit mindestens einer primären, sekundären, tertiären oder quartären Aminogruppe und mindestens einer hydrolysierbaren Estergruppe in wäßriger, alkalischer Lösung bei einer Temperatur zwischen 60 und 200°C auf ein Fasermaterial einwirken läßt. Mit dem so modifizierten Fasermaterial lassen sich unter Anwendung von wasserlöslichen, anionischen Farbstoffen in elektrolytarmen oder gänzlich elektrolytfreien und/oder alkaliarmen oder gänzlich alkalifreien Färbeflotten oder Druckpasten farbstarke und echte Färbungen herstellen, die nach der Entnahme aus dem Färbebad und der Fixierung des Farbstoffes keinen weiteren aufwendigen Nachbehandlungsprozeß erfordern.

In einer weiteren nachveröffentlichten (Art. 54(3) EPÜ) europäischen Patentanmeldung gemäß EP-A-0 590 397 wird ein Verfahren zur Herstellung von Färbungen auf modifizierten Fasermaterialien mit anionischen Textilfarbstoffen beschrieben, bei welchem man das flächige Fasermaterial mit einer Verbindung vorbehandelt und modifiziert, die eine oder mehrere primäre, sekundäre oder tertiäre Aminogruppe(n) oder quartäre Ammoniumgruppe(n) enthält, und auf das so modifizierte flächige Fasermaterial die Farbstofflösung mit Hilfe des Ink-Jet-Druckverfahrens aufbringt. Durch das Auftragen der Farbstofflösung mittels des Ink-Jet-Druckverfahrens kann in der Regel eine Nachbehandlung des gefärbten Materials durch Wäsche entfallen, womit sich auch eine kostenträchtige Aufbereitung von Abwassern erübrigt.

Die Aufgabe der vorliegenden Erfindung bestand nun darin, ein wirtschaftliches und ökologisch günstiges Verfahren zum Färben von flächigen Fasermaterialien unter Verwendung von Ausziehfarbstoffen oder Klotzfarbstoffen zur Verfügung zu stellen.

Gegenstand der vorliegenden Erfindung ist nunmehr ein Verfahren zum Färben von Geweben oder Gewirken von hydroxy- und/oder carbonamidgruppenhaltigen natürlichen oder synthetischen Fasermaterialien mit wasserlöslichen anionischen Farbstoffen, dadurch gekennzeichnet ist, daß man
a) zunächst eine wäßrige Lösung, enthaltend ein unter Fixierbedingungen alkalisch wirkendes Mittel sowie eine Verbindung, die eine primäre, sekundäre oder tertiäre Aminogruppe oder eine quartäre Ammoniumgruppe enthält, mittels des Tintenstrahl-Druckverfahrens (Ink-Jet-Verfahrens) auf das flächige Fasermaterial aufbringt,
b) sodann das flächige Fasermaterial einer Fixierbehandlung unterzieht, wobei das flächige Fasermaterial modifiziert wird, und schließlich
c) das modifzierte flächige Fasermaterial unter Anwendung von anionischen Farbstoffen nach einem üblichen Auszieh- oder Klotzverfahren färbt.

Die erfindungsgemäß eingesetzten Verbindungen mit primären, sekundären oder tertiären Aminogruppen oder quartären Ammoniumgruppen sind nicht nur solche, die diese Gruppen als Substituenten enthalten, sondern auch solche, bei denen diese Gruppen Bestandteile in einem Heterocyclus sind.

Natürliche und synthetische Fasermaterialien, die Hydroxy- und/oder Carbonamidgruppen enthalten, sind beispielsweise Seide, Wolle und andere Tierhaare sowie synthetische Polyamidfasermaterialien und Polyurethanfasermaterialien, beispielsweise Polyamid-4, Polyamid-6 und Polyamid-11, und insbesondere Fasermaterialien, die den Grundkörper der α,β-Glucose enthalten, wie Cellulosefasermaterialien, beispielsweise Baumwolle, Hanf, Jute und Leinen, und deren regenerierten Abkömmlinge, wie Viskoseseide und Zellwolle, oder Mischungen aus solchen Fasermaterialien, wobei Cellulosefasermaterialien und hiervon insbesondere Baumwolle bevorzugt sind.

Für die erfindungsgemäße Färbeweise sind alle wasserlöslichen anionischen Farbstoffe, die bevorzugt eine oder mehrere Sulfo- und/oder Carboxygruppen besitzen und auch faserreaktive Gruppen enthalten können, geeignet. Außer der Klasse der faserreaktiven Farbstoffe können sie der Klasse der Azo-Entwicklungsfarbstoffe, der Direktfarbstoffe, der Küpenfarbstoffe und der Säurefarbstoffe angehören, die beispielsweise Azofarbstoffe, Kupferkomplex-, Kobaltkomplex- und Chromkomplex-Azofarbstoffe, Kupfer- und Nickelphthalocyanin-Farbstoffe, Anthrachinon-, Kupferformazan- und Triphendioxazinfarbstoffe sein können. Solche Farbstoffe sind zahlreich in der Literatur beschrieben, beispielsweise in EP-A-0 513 656, und dem Fachmann allseits geläufig.

Unter alkalisch wirkenden Mitteln werden beispielsweise Alkalihydroxid, Alkalicarbonat oder Alkalihydrogencarbonat, wobei Alkali vorzugsweise Natrium oder Kalium bedeutet, sowie auch solche Verbindungen verstanden, die erst unter Fixierbedingungen eine alkalische Wirkung zeigen, beispielsweise Alkalitrichloracetat, Alkaliacetat, Alkaliformiat, Alkalifluorid, Alkalicitrat, Alkalitartrat, Alkalimalonat und Alkalioxalat, wobei Alkali vorzugsweise Lithium, Natrium oder Kalium bedeutet, insbesondere Natriumtrichloracetat, Natriumformiat, Natriumcitrat, Kaliumcitrat, Natriumtartrat, Natriumoxalat und Kaliumfluorid. Auch ein Gemisch der genannten Alkalisalze kommt in Betracht.

Die Konzentration der alkalisch wirkenden Mittel in der wäßrigen Lösung beträgt 0,1 bis 30 Gew.-%, vorzugsweise 5 bis 20 Gew.-%. In der Regel stellt sich beim Fixieren ein pH-Wert zwischen 10 und 14 ein, bei den Alkalicarbonsäure-Salzen liegt der erreichbare pH-Wert bei 8 bis 10.

Neben der Vorbehandlungssubstanz und dem alkalisch wirkenden Mittel kann die wäßrige Lösung noch weitere übliche Additive enthalten, beispielsweise Druckverdicker wie Alginate, Johannisbrotkernmehl, Pflanzengummi oder Stärkederivate.

Die Fixierung der genannten Vorbehandlungsmittel auf der Faser kann durch Heißdampf, Trockenhitze, Mikrowellen, Radiowellen oder eine andere geeignete Energieübertragungsmethode erfolgen. Im Falle der Anwendung von Wärme liegen die Temperaturen zweckmäßigerweise zwischen 60 und 230°C, vorzugsweise zwischen 90 und 190°C. Die Zeitdauer dieser Hitzebehandlung beträgt bei Heißluft etwa 20 Sekunden bis 6 Minuten, bei Sattdampf (102°C) etwa 3 bis 20 Minuten und bei Heißdampf (130°C) etwa 2 bis 15 Minuten.

Die Nachbehandlung des modifizierten Fasermaterials erfolgt durch Spülen mit kaltem und heißem Wasser und gegebenenfalls durch Behandeln in einem eine geringe Menge einer Säure, wie Essigsäure, enthaltenden wäßrigen Bad zur Entfernung des Alkalis aus dem Fasermaterial und anschließendes Trocknen.

Dann wird das vorbehandelte Fasermaterial nach einem Auszieh- oder Klotzverfahren gefärbt. Beispielsweise wird die Ware in einem Färbebehälter mit einer 60°C heißen Farbstofflösung blau gefärbt. Nach 30 bis 60 Minuten entnimmt man die gefärbte Ware und kocht sie mit Seifenlauge. Es sind nur die vorbehandelten Stellen blau gefärbt. Zusätzlich ist es nun möglich, die teilweise blau gefärbte Ware einem weiteren Färbeprozeß zu unterziehen, wobei die Farbstofflösung das zum Färben übliche Salz und Alkali enthält. Ist der gewählte Farbstoff beispielsweise gelb, so werden die nicht vorbehandelten Stellen gelb gefärbt und die blau gefärbten Stellen erscheinen nun durch Überfärben grün. Es entsteht also ein grünes Muster auf gelbem Grund.

Das erfindungsgemäße Verfahren hat den Vorteil, daß bei einfarbigen Mustern kein Salz Ins Abwasser gelangt, die neutralen Färbelösungen beliebig aufkonzentrierbar sind und daß keine Druckfarbstoffe erforderlich sind. Es werden brillante Färbungen in hellen und tiefen Tönen mit guter Farbstärke erhalten. Unterschiedlich tief gefärbte Nuancen des gleichen Farbtons sind durch Verwendung des Tintenstrahl-Verfahrens sehr einfach erzielbar, so durch Steuerung der Auftragsmenge der Vorbehandlungsflotte, z. B. durch mehrfaches Überdrucken derselben Zeile, oder auch durch Aufrasterung und Drucken eines feinen Punkterasters, das bei heutigen Ink-Jet-Drucken, je nach Verfahren, sogar über 400 dpi liegen kann. Ohne einen Neuansatz der Vorbehandlungsflotte lassen sich so eine Vielzahl von Farbintensitäten (Farbsättigungen) erhalten.

Die zur Vorbehandlung und Modifizierung des flächigen Fasermaterials in Betracht kommenden Verbindungen sind insbesondere Verbindungen entsprechend den allgemeinen Formeln (1), (2), (3) und (4) in welchen bedeuten:
- M: ist ein Wasserstoffatom oder ein Alkalimetall, wie Natrium, Kalium oder Lithium;
- k: ist die Zahl 1 oder 2, bevorzugt 2;
- R^{A}: ist Wasserstoff oder Alkyl von 1 bis 3 C-Atomen, das durch Hydroxy oder eine Gruppe der Formel (5a) oder (5b) substituiert sein kann, in welchen
R¹ Wasserstoff, Methyl oder Ethyl ist,
R² Wasserstoff, Methyl oder Ethyl ist und
R³ Wasserstoff, Methyl oder Ethyl ist oder
R¹ und R² zusammen mit dem N-Atom einen aus einem Alkylenrest von 5 bis 8 C-Atomen oder zwei Alkylenresten von 1 bis 4 C-Atomen und einem Sauerstoffatom oder einer Aminogruppe der Formel - NH- gebildeten gesättigten heterocyclischen Rest darstellen, wie beispielsweise den N-Piperazin-, N-Piperidin- oder N-Morpholin-Rest, und
Z⁽⁻⁾ ein Anion bedeutet, wie beispielsweise das Chlorid-, Hydrogensulfat- oder Sulfatanion;
- R^{B}: hat eine der für RA angegebenen Bedeutungen;
- x: ist eine Gruppe -O- oder -NH-;
- ER: ist eine Estergruppe;
- A und N: bilden zusammen mit 1 oder 2 Alkylengruppen von 1 bis 4 C-Atomen den bivalenten Rest eines heterocyclischen Ringes, bevorzugt eines 5- oder 6-gliedrigen heterocyclischen Ringes, wie beispielsweise des Piperazin-, Piperidin- oder Morpholinringes, worin
- A: ein Sauerstoffatom oder eine Gruppe der allgemeinen Formel (a), (b) oder (c) ist, in welchen
R ein Wasserstoffatom oder eine Aminogruppe ist oder eine Alkylgruppe von 1 bis 6 C-Atomen, bevorzugt von 1 bis 4 C-Atomen, bedeutet, die durch 1 oder 2 Substituenten aus der Gruppe Amino, Sulfo, Hydroxy, Sulfato, Phosphato und Carboxy substituiert sein kann, oder eine Alkylgruppe von 3 bis 8 C-Atomen, bevorzugt von 3 bis 5 C-Atomen, ist, die durch 1 oder 2 Heterogruppen, die aus den Gruppen -0- und -NH- ausgewählt sind, unterbrochen ist und durch eine Amino-, Sulfo-, Hydroxy-, Sulfato- oder Carboxygruppe substituiert sein kann,
R³ Wasserstoff, Methyl oder Ethyl ist,
R⁴ Wasserstoff, Methyl oder Ethyl ist und
Z⁽⁻⁾ ein Anion bedeutet, wie beispielsweise das Chlorid-, Hydrogensulfat- oder Sulfatanion;
- B: ist die Aminogruppe der Formel H₂N- oder eine Amino- bzw. Ammoniumgruppe der allgemeinen Formel (d) oder (e) in welchen
R³, R⁴ und Z⁽⁻⁾ eine der obengenannten Bedeutungen besitzt und
R⁵ Methyl oder Ethyl ist und
R⁶ Wasserstoff, Methyl oder Ethyl bedeutet;
- p: ist die Zahl 1 oder 2, bevorzugt 1;
alkylen ist ein geradkettiger oder verzweigter Alkylenrest von 2 bis 6 C-Atomen, bevorzugt von 2 bis 4 C-Atomen, der durch 1 oder 2 Hydroxygruppen substituiert sein kann, oder ist ein geradkettiger oder verzweigter, bevorzugt geradkettiger, Alkylenrest von 3 bis 8 C-Atomen, bevorzugt von 3 bis 5 C-Atomen, der durch 1 oder 2 Heterogruppen, die aus den Gruppen -O- und -NH- ausgewählt sind, unterbrochen ist;
alk ist ein geradkettiger oder verzweigter Alkylenrest von 2 bis 6 C-Atomen, bevorzugt von 2 bis 4 C-Atomen, oder ist ein geradkettiger oder verzweigter, bevorzugt geradkettiger, Alkylenrest von 3 bis 8 C-Atomen, bevorzugt von 3 bis 5 C-Atomen, der durch 1 oder 2 Heterogruppen, die aus den Gruppen -0- und -NH- ausgewählt sind, unterbrochen ist, und ist bevorzugt ein geradkettiger oder verzweigter Alkylenrest von 2 bis 6 C-Atomen, bevorzugt von 2 bis 4 C-Atomen;
- m: ist die Zahl 1 oder 2, bevorzugt 1;
- n: ist eine Zahl von 1 bis 4, bevorzugt 1 oder 2;
die Amino-, Hydroxy- und Estergruppen in den Verbindungen (3) und (4) können sowohl an einem primären, sekundären oder tertiären C-Atom des Alkylenrestes gebunden sein.

Bevorzugt stellt nur einer der Reste R^{A} und R^{B} eine Alkylgruppe mit einer Gruppe der Formel (5a) oder (5b) dar.

Die für die obigen Formelreste erwähnten Alkyl-, Alkenyl- und Alkylenreste können geradkettig oder verzweigt sein. Die einzelnen Formelreste können, im Rahmen ihrer gegebenen Bedeutung, zueinander gleiche oder voneinander verschiedene Bedeutungen besitzen.

Solche erfindungsgemäß verwendbaren Verbindungen (1), (2), (3) und (4) sind beispielsweise β-Sulfato-ethylamin, 2-Oxo-1,3-oxazolidin, 4-Aminomethyl-2-oxo-1,3-oxazolidin, 5-Aminomethyl-2-oxo-1,3-oxazolidin, 4-(Trimethylammoniummethyl)-2-oxo-1,3-oxazolidin-chlorid, 5-(Trimethylammonium-methyl)-2-oxo-1,3-oxazolidin-chlorid, 1-(Trimethylammonium-methyl)-ethylencarbonat-chlorid, N-(β-Sulfatoethyl)-piperazin, N-[ß-(β'-Sulfatoethoxy)-ethyl]-piperazin, N-(γ-Sulfato-β-hydroxy-propyl)-piperidin, N-(γ-Sulfato-β-hydroxy-propyl)-pyrrolidin, N-(β-Sulfatoethyl)-piperidin, die Salze des 3-Sulfato-2-hydroxy-1-(trimethylammonium)-propans, wie 3-Sulfato-2-hydroxy-1-(trimethylammonium)-propan-sulfat, 2-Sulfato-3-hydroxy-1-amino-propan, 3-Sulfato-2-hydroxy-1-amino-propan, 1-Sulfato-3-hydroxy-2-amino-propan, 3-Hydroxy-1-sulfato-2-amino-propan, 2,3-Disulfato-1-amino-propan und 1,3-Disulfato-2-amino-propan sowie Derivate dieser Verbindungen mit einer anderen Estergruppe statt der Sulfatogruppe, wie mit der Phosphatogruppe, einer Alkanoyloxygruppe von 2 bis 5 C-Atomen, wie der Acetyloxygruppe, der p-Tosyloxy- und 3,4,5-Trimethyl-phenylsulfonyloxy-Gruppe.

Die erfindungsgemäß verwendbaren Verbindungen (2) können gemäß bekannten Verfahrensweisen hergestellt werden, wie sie zahlreich in der Literatur beschrieben sind (s. Houben-Weyl, Methoden der Organischen Chemie, 4. Aufl., Band E4, Seiten 82 bis 88 und 192 ff.), so beispielsweise durch Umsetzung eines Alkandiols, das in der Seitenkette eine latente stickstoffhaltige funktionelle Gruppe aufweist, mit Phosgen in wäßriger Lösung bei einem pH-Wert zwischen 7 und 9 zur Herstellung der hetero-cycloaliphatischen Carbonate oder beispielsweise durch Umsetzung von Aminoalkanolen mit Phosgen in wäßriger Lösung zu den hetero-cycloaliphatischen Carbaminsäureverbindungen (2-Oxo-1,3-oxazolidinen).

Analog können die Verbindungen (1) durch Veresterung der entsprechenden Alkohole mit Schwefelsäure hergestellt werden.

Die erfindungsgemäß verwendbaren Verbindungen (3) und (4) können so hergestellt werden, daß man deren entsprechende hydroxygruppenhaltige Verbindungen in üblicher Weise durch Umsetzung mit den Säuren bzw. den entsprechenden Acylierungsmitteln verestert, wobei man, sofern man von aminogruppenhaltigen Verbindungen mit mehr als einer Hydroxygruppe ausgeht, bevorzugt nur eine dieser Hydroxygruppen verestert. Solche Verfahrensweisen sind in der Literatur bekannt; die Herstellung der erfindungsgemäß verwendbaren Verbindungen kann analog solchen bekannten Verfahrensweisen durchgeführt werden. So wird beispielsweise in Houben-Weyl, Methoden der Organischen Chemie, Band VI/2, Seiten 452 bis 457, und Band E11, Seiten 997 ff., die Veresterung von Aminoalkoholen zu deren Schwefelsäureestern beschrieben. Weitere gängige Modifizierungen solcher Verfahrensweisen beruhen darauf, daß man beispielsweise den Aminoalkohol in einem großen Überschuß an rauchender Schwefelsäure einrührt (s. Chem. Ber. 51, 1160) oder auf der Verwendung indifferenter Lösungsmittel, die als Reaktionsmedium bei der Veresterung dienen, wobei der Einsatz äquimolarer Mengen an konzentrierter Schwefelsäure möglich ist (s. DE-PS 825 841). Veresterungs- und Acylierungsmittel, die als Ausgangsverbindungen zur Herstellung der erfindungsgemäß verwendbaren ester- und aminogruppenhaltigen Verbindungen dienen können, sind bspw. Schwefelsäure, Phosphorsäure, Polyphosphorsäure, niedere Alkancarbonsäuren und deren Chloride oder Anhydride, wie bspw. Essigsäure (Eisessig) und Acetanhydrid, Benzolsulfonsäure und die am Benzolkern durch Substituenten aus der Gruppe Sulfo, Carboxy, niederes Alkyl, niederes Alkoxy und Nitro substituierten Benzolsulfonsäuren bzw. deren Sulfochloride. Beispielsweise kann man die Sulfatoverbindungen aus den entsprechenden Hydroxyverbindungen herstellen, indem man die Hydroxyverbindungen in die erforderliche Menge, d. h. bevorzugt äquimolare Menge, konzentrierter Schwefelsäure eingibt und sie bei einer Temperatur zwischen 5 und 30°C einige Zeit bis zur vollständigen Lösung verrührt. Man isoliert sie aus der Schwefelsäurelösung durch Aufgießen der Lösung auf Eis und Neutralisation, durch Fällung der Sulfationen mittels Calciumcarbonat als Calciumsulfat und anschließende Filtration und Eindampfen der wäßrigen Lösung. Am Beispiel der Sulfatoverbindungen erhält man kristalline oder halbkristalline Substanzen, die direkt in den Prozeß der Modifizierung des Fasermaterials eingesetzt werden können.

Die Konzentration der besagten Vorbehandlungsmittel in der wäßrigen Lösung liegt in der Regel zwischen 1 und 20 Gew.-%, vorzugsweise zwischen 5 und 10 Gew.-%.

Die in erfindungsgemäßer Weise erhältlichen Färbungen der modifizierten Cellulosefasermaterialien benötigen, wie bereits erwähnt, nach der Fixierung des Farbstoffes auf dem Substrat keine weitere Nachbehandlung, insbesondere keinen aufwendigen Nachbehandlungsprozeß unter Einbeziehung einer Wäsche. Sofern überhaupt erforderlich, genügt ein übliches ein- oder mehrmaliges Spülen des gefärbten Substrates mit warmem oder heißem und gegebenenfalls kaltem Wasser, das gegebenenfalls ein nichtionogenes Netzmittel oder ein faserreaktives Nachbehandlungsmittel enthalten kann, wie beispielsweise Kondensationsprodukte aus einem Mol Cyanurchlorid und zwei Mol 4-(β-Sulfatoethylsulfonyl)-anilin, aus äquivalenten Mengen an Cyanurchlorld, 4-(β-Sulfatoethylsulfoanyl)-anilin und 4,8-Disulfo-2-amino-naphthalin oder aus äquivalenten Mengen an Cyanurchlorid, 4-Sulfo-anilin und 4,8-Disulfo-2-aminonaphthalin. Die Verwendung eines faserreaktiven Nachbehandlungsmittels empfiehlt sich dann, wenn das erfindungsgemäß modifizierte Fasermaterial nur in leichten Farbtiefen gefärbt wurde oder ein Farbstoff eingesetzt wurde, der keine zufriedenstellende Faserreaktivität besitzt. In diesen Fällen sind noch ausreichend färbeaktive Stellen auf der modifizierten Faser vorhanden, die beispielsweise mit anderen Farbstoffen in mit diesen Farbstoffen verunreinigten Spülbädern zu reagieren vermögen. Durch diese Nachbehandlung werden die noch aktiven Stellen der erfindungsgemäß modifizierten Faser desaktiviert, und man erhält auch bei einem in einem technischen Prozeß verwendeten, mit Farbstoffen verunreinigten Spülwasser die ursprünglich gewünschte klare Färbung. Darüberhinaus ist eine Kochendbehandlung des gefärbten Substrates mit einer Waschlösung zur Verbesserung der Echtheitseigenschaften nicht erforderlich.

Die nachstehenden Beispiele dienen zur Erläuterung der Erfindung. Die darin genannten Teile sind Gewichtsteile, die Prozentangaben stellen Gewichtsprozente dar, sofern nicht anders vermerkt. Gewichtsteile beziehen sich zu Volumenteilen wie Kilogramm zu Liter.

### Beispiel 1

Auf ein mercerisiertes und gebleichtes Baumwollgewebe wird auf einem Ink-Jet-Flachbettdrucker unter ausschließlicher Bewegung des Druckkopfes mit einer wäßrigen Lösung, die in 1000 Teilen 100 Teile N-(2-Sulfatoethyl)-piperazin und 75 Teile Natriumhydroxyd enthält, ein zuvor mit Hilfe eines kommerziell erhältlichen Grafikprogrammes ein Muster gedruckt. Anschließend setzt man das Gewebe einer Fixierung im Sattdampf bei 102°C während 10 Minuten aus. Man spült die Baumwolle gründlich mit Wasser, seift gegebenenfalls bei 80°C, spült nochmals und führt die anschließende Färbung wie folgt durch:

Das so vorbehandelte Gewebe wird in einem Verhältnis von 1 : 10 einer wäßrigen Farbstoffflotte, die 6 % (bezogen auf das Gewicht des Gewebes) des Farbstoffes der Formel enthält, während 30 Minuten bei 60°C ausgesetzt. Nach Beendigung des Färbeprozesses wird das Gewebe gespült, bei 60°C kurz geseift und nochmals gespült.
Bei der gefärbten Ware ist nur das Muster blauschwarz gefärbt. Für die Fondfärbung wird der aus der europäischen Patentanmeldungs-Veröffentlichung Nr. 0 061 151 bekannte Farbstoff der Formel (in Form des Alkalimetallsalzes) eingesetzt. Das Druckmuster erscheint somit tiefschwarz und der Fond orange.
Auf diese Weise gelingt auch die Fertigung komplizierter Farbmuster auf einer textilen Wirkware.

### Beispiel 2

Ein Gewebe aus gebleichter und mercerisierter Baumwolle wird mit einer wäßrigen Lösung, die in 1000 Teilen 100 Teile 2-Oxo-1,3-oxazolidin, 200 Teile Natriumcitrat und 650 Teile Wasser enthält, mit einem Tintenstrahldrucker bedruckt. Das bedruckte Gewebe wird 5 Minuten mit Heißluft von 160°C fixiert. Das nicht sichtbare Druckmuster wird anschließend 5 Minuten bei 80°C gewaschen, um überschüssiges Alkali zu entfernen.
Das so vorbehandelte Gewebe wird dann in einem Verhältnis von 1:10 einer wäßrigen Farbstoffflotte, die 3 % (bezogen auf das Gewicht des Gewebes) eines elektrolythaltigen Farbstoffs der Formel (bekannt aus EP-OS 0 144 766, Beispiel 5) enthält. für 30 Minuten bei 60°C ausgesetzt. Nach Beendigung des Färbeprozesses wird das Gewebe gespült, bei 60°C kurz geseift und nochmals gespült. Man erhält ein Tuch, das nur an der Stelle, an der sich das Druckmuster befindet, rot gefärbt ist.

Zur Erzielung weiterer Farbeffekte färbt man das Gewebe anschließend beispielsweise nach einem herkömmlichen Ausziehverfahren mit 1 % (im Flottenverhältnis 1:10, bezogen auf das Warengewicht) des elektrolythaltigen Farbstoffes der Formel (bekannt aus der DE-A-1 943 904)

Es entsteht ein roter Druck auf einem roten Grund mit verschiedener Nuance.

### Beispiel 3

Ein Gewebe aus gebleichter und mercerisierter Baumwolle wird mit einer wäßrigen Lösung, die in 1000 Teilen 100 Teile 2-Oxo-1,3-oxazolidin, 200 Teile Natriumtrichloracetat und 650 Teile Wasser enthält, bedruckt. Das Bedrucken geschieht durch Einfüllen der Vorbehandlungsflotte in eine Tintenkartusche eines handelsüblichen Tintenstrahldruckers und anschließendes Ink-Jet-Drucken dieser Lösung. Mit handelsüblichen Programmen werden Muster erzeugt und diese über den Drucker auf das Textil gesprüht. Das bedruckte Gewebe wird 5 Minuten mit Heißluft bei 160°C fixiert. Das nicht sichtbare Druckmuster wird anschließend 5 Minuten bei 80°C gewaschen, um überschüssiges Alkali zu entfernen.
Das so vorbehandelte Gewebe wird dann in einem Verhältnis von 1:10 einer wäßrigen Farbstoffflotte, die 6 % (bezogen auf das Gewicht des Gewebes) eines elektrolythaltigen Farbstoffs der nachstehenden Formel enthält, für 30 Minuten bei 60°C ausgesetzt. Nach Beendigung des Färbeprozesses wird das Gewebe gespült, bei 60°C kurz geseift und nochmals gespült. Man erhält ein Tuch, das nur an den Stellen, an denen sich das Druckmuster befindet, schwarz gefärbt ist. Die Färbeflotte wird mit dem Farbstoff wieder aufkonzentriert und ist bereit für die nächste Färbung.
Zur Erzielung weiterer Farbeffekte färbt man das Gewebe anschließend beispielsweise nach einem herkömmlichen Ausziehverfahren mit 2 % (im Flottenverhältnis 1:10, bezogen auf das Warengewicht) des elektrolythaltigen Farbstoffes der Formel (bekannt aus der Schweizer Patentanmeldungs-Veröffentlichung CH-PS 350 390)

Es entsteht ein tiefschwarzer Druck auf einem brillantroten Grund (scharlach).

### Beispiel 4 bis 14

In analoger Weise zu den voranstehenden Beispielen werden mit den nachstehenden Farbstoffen Färbungen hergestellt.

## Patentansprüche

1. Verfahren zum Färben von Geweben oder Gewirken von hydroxy- und/oder carbonamidgruppenhaltigen natürlichen oder synthetischen Fasermaterialien mit wasserlöslichen anionischen Farbstoffen, dadurch gekennzeichnet, daß man
a) zunächst eine wäßrige Lösung, enthaltend ein unter Fixierbedingungen alkalisch wirkendes Mittel sowie eine Verbindung, die eine primäre, sekundäre oder tertiäre Aminogruppe oder eine quartäre Ammoniumgruppe enthält, mittels des Tintenstrahl-Druckverfahrens (Ink-Jet-Verfahrens) auf das flächige Fasermaterial aufbringt,
b) sodann das flächige Fasermaterial einer Fixierbehandlung unterzieht, wobei das flächige Fasermaterial modifiziert wird, und schließlich
c) das modifzierte flächige Fasermaterial unter Anwendung von anionischen Farbstoffen nach einem üblichen Auszieh- oder Klotzverfahren färbt.

2. Verfahren nach Anspruch 1, dadurch gekennzeichnet, daß das Fasermaterial Cellulosefasern enthält.

3. Verfahren nach Anspruch 1, dadurch gekennzeichnet, daß das Fasermaterial Baumwolle ist.

4. Verfahren nach mindestens einem der Ansprüche 1 bis 3, dadurch gekennzeichnet, daß der Farbstoff ein faserreaktiver Farbstoff ist.

5. Verfahren nach mindestens einem der Ansprüche 1 bis 4, dadurch gekennzeichnet, daß das alkalisch wirkende Mittel Natriumtrichloracetat, Natriumformiat, Natriumcitrat, Natriumtartrat, Natriumoxalat, Kaliumfluorid oder ein Gemisch der genannten Alkalisalze ist.

6. Verfahren nach mindestens einem der Ansprüche 1 bis 5, dadurch gekennzeichnet, daß die Verbindung, mit welcher das Fasermaterial bedruckt und modifiziert wird, eine Verbindung der allgemeinen Formel (1) oder (2) ist, in welcher bedeuten:
M ist ein Wasserstoffatom oder ein Alkalimetall;
k ist die Zahl 1 oder 2, bevorzugt 2;
R^{A} ist Wasserstoff oder Alkyl von 1 bis 3 C-Atomen, das durch Hydroxy oder eine Gruppe der Formel (5a) oder (5b) substituiert sein kann, in welchen
R¹ Wasserstoff, Methyl oder Ethyl ist,
R² Wasserstoff, Methyl oder Ethyl ist und
R³ Wasserstoff, Methyl oder Ethyl ist oder
R¹ und R² zusammen mit dem N-Atom einen aus einem Alkylrest von 5 bis 8 C-Atomen oder zwei Alkylenresten von 1 bis 4 C-Atomen und einem Sauerstoffatom oder einer Aminogruppe der Formel -NH- gebildeten gesättigten heterocyclischen Rest darstellen, und
Z⁽⁻⁾ ein Anion bedeutet;
R^{B} hat eine der für R^{A} angegebenen Bedeutungen;
x ist eine Gruppe -O- oder -NH-.

7. Verfahren nach mindestens einem der Ansprüche 1 bis 5, dadurch gekennzeichnet, daß die Verbindung mit welcher das Fasermaterial bedruckt und modifiziert wird, eine Verbindung der allgemeinen Formel (3) oder (4) ist, in welchen bedeuten:
ER ist eine Estergruppe;
A und N bilden zusammen mit 1 oder 2 Alkylengruppen von 1 bis 4 C-Atomen den bivalenten Rest eines heterocyclischen Rings, worin
A ein Sauerstoffatom oder eine Gruppe der allgemeinen Formel (a), (b) oder (c) ist, in welchen
R ein Wasserstoffatom oder eine Aminogruppe ist oder eine Alkylgruppe von 1 bis 6 C-Atomen bedeutet, die durch 1 oder 2 Substituenten aus der Gruppe Amino Sulfo, Hydroxy, Sulfato, Phosphato und Carboxy substituiert sein kann, oder eine Alkylgruppe von 3 bis 8 C-Atomen ist, die durch 1 oder 2 Heterogruppen die aus den Gruppen -O- und -NH- ausgewählt sind, unterbrochen ist und durch eine Amino-, Sulfo-, Hydroxy-, Sulfato- oder Carboxygruppe substituiert sein kann,
R³ Wasserstoff, Methyl oder Ethyl ist,
R⁴ Wasserstoff, Methyl oder Ethyl ist und
Z⁽⁻⁾ ein Anion bedeutet;
B ist die Aminogruppe der Formel H₂N- oder eine Amino- oder Ammoniumgruppe der allgemeinen Formel (d) oder (e) in welchen R³, R⁴ und Z⁽⁻⁾ eine der obengenannten Bedeutungen besitzt und R⁵ Methyl oder Ethyl ist und R⁶ Wasserstoff, Methyl oder Ethyl bedeutet;
p ist die Zahl 1 oder 2, bevorzugt 1;
alkylen ist ein geradkettiger oder verzweigter Alkylenrest von 2 bis 6 C-Atomen, der durch 1 oder 2 Hydroxygruppen substituiert sein kann, oder ist ein geradkettiger oder verzweigter Alkylenrest von 3- bis 8 C-Atomen, der durch 1 oder 2 Heterogruppen, die aus den Gruppen -O- und -NH- ausgewählt sind, unterbrochen ist;
alk ist ein geradkettiger oder verzweigter Alkylenrest von 2 bis 6 C-Atomen oder ist ein geradkettiger oder verzweigter Alkylenrest von 3 bis 8 C-Atomen, der durch 1 oder 2 Heterogruppen, die aus den Gruppen -O- und -NH- ausgewählt sind, unterbrochen ist;
m ist die Zahl 1 oder 2;
n ist eine Zahl von 1 bis 4;
die Amino-, Hydroxy- und Estergruppen können sowohl an einem primären, sekundären oder tertiären C-Atom des Alkylenrestes gebunden sein.

8. Verfahren nach mindestens einem der Ansprüche 1 bis 7, dadurch gekennzeichnet, daß die Verbindung, mit welcher das Fasermaterial bedruckt und modifiziert wird, N-(2-Sulfatoethyl)-piperazin, 2-Oxo-1,3-oxazolidin oder ß-Sulfato-ethylamin ist.

9. Verfahren nach mindestens einem der Ansprüche 1 bis 8, dadurch gekennzeichnet, daß die Verbindung, mit welcher das Fasermaterial bedruckt und modifiziert wird, in einer Konzentration zwischen 1 und 20 Gew.-%, vorzugsweise 5 und 10 Gew.-%, in der wäßrigen Lösung vorliegt.

## Claims

1. A process for dyeing wovens or formed-loop knits hydroxyl- and/or carboxamid-containing natural or synthetic fiber materials with water-soluble anionic dyes, which comprises
a) first applying to the sheetlike fiber material an aqueous solution containing a fixing alkali and a compound which contains a primary, secondary or tertiary amino group or a quaternary ammonium group by using the inkjet printing process,
b) then subjecting the sheetlike fiber material to a fixing treatment to modify the sheetlike fiber material, and finally
c) dyeing the modified sheetlike fiber material by a customary exhaust or padding method by using anionic dyes.

2. The process of claim 1, wherein the fiber material contains cellulose fibers.

3. The process of claim 1, wherein the fiber material is cotton.

4. The process of at least one of claims 1 to 3, wherein the dye is a fiber-reactive dye.

5. The process of at least one of claims 1 to 4, wherein the alkali is sodium trichloroacetate, sodium formate, sodium citrate, sodium tartrate, sodium oxalate, potassium fluoride or a mixture thereof.

6. The process of at least one of claims 1 to 5, wherein the compound with which the fiber material is printed and modified is a compound of the general formula (1) or (2) where
M is a hydrogen atom or an alkali metal,
k is 1 or 2, preferably 2,
R^{A} is hydrogen or alkyl of 1 to 3 carbon atoms which may be substituted by hydroxyl or a group of the formula (5a) or (5b) where
R¹ is hydrogen, methyl or ethyl,
R² is hydrogen, methyl or ethyl, and
R³ is hydrogen, methyl or ethyl, or
R¹ and R² together with the nitrogen atom are a saturated heterocyclic radical formed from one alkyl radical of 5 to 8 carbon atoms or two alkylene radicals of 1 to 4 carbon atoms and an oxygen atom or an amino group of the formula -NH-, and
Z⁽⁻⁾ is an anion,
R^{B} has one of the meanings of R^{A},
X is a group -O- or -NH-.

7. The process of at least one of claims 1 to 5, wherein the compound with which the fiber material is printed and modified is a compound of the formula (3) or (4) where
ER is an ester group,
A and N together with one or two alkylene groups of 1 to 4 carbon atoms form the bivalent radical of a heterocyclic ring, wherein
A is an oxygen atom or a group of the formula (a), (b) or (c) where
R is a hydrogen atom or an amino group or is an alkyl group of 1 to 6 carbon atoms, which may be substituted by 1 or 2 substituents selected from the group consisting of amino, sulfo, hydroxyl, sulfato, phosphato and carboxyl, or is an alkyl group of 3 to 8 carbon atoms, which is interrupted by 1 or 2 hetero groups selected from -O- and -NH- and may be substituted by an amino, sulfo, hydroxyl., sulfato or carboxyl group,
R³ is hydrogen, methyl or ethyl,
R⁴ is hydrogen, methyl or ethyl, and
Z⁽⁻⁾ is an anion,
B is the amino group of the formula H₂N- or an amino or ammonium group of the formula (d) or (e) where
R³, R⁴ and Z⁽⁻⁾ are each as defined above,
R⁵ is methyl or ethyl, and
R⁶ is hydrogen, methyl or ethyl,
p is 1 or 2, preferably 1,
alkylen is a straight-chain or branched alkylene radical of 2 to 6 carbon atoms, which may be substituted by 1 or 2 hydroxyl groups, or is a straight-chain or branched alkylene radical of 3 to 8 carbon atoms, which is interrupted by 1 or 2 hetero groups selected from -O- and -NH-,
alk is a straight-chain or branched alkylene radical of 2 to 6 carbon atoms, or is a straight-chain or branched alkylene radical of 3 to 8 carbon atoms, which is interrupted by 1 or 2 hetero groups selected from -O- and -NH-,
m is 1 or 2,
n is from 1 to 4,
the amino,hydroxyl and ester groups may be bonded to a primary, secondary or tertiary carbon atom of the alkylene radical.

8. The process of at least one of claims 1 to 7, wherein the compound with which the fiber material is printed and modified is N-(2-sulfatoethyl)piperazine, 2-oxo-1,3-oxazolidine or β-sulfatoethylmine.

9. The process of at least one of claims 1 to 8, wherein the compound with which the fiber material is printed and modified is present in the aqueous solution in a concentration between 1 and 20% by weight, preferably 5 and 10% by weight.

## Revendications

1. Procédé de teinture d'étoffes tissées ou d'étoffes à mailles en matières fibreuses naturelles ou synthétiques renfermant des groupes hydroxy et/ou carboxamide avec des colorants anioniques hydrosolubles, caractérisé en ce que
a) une solution aqueuse comprenant un agent alcalin dans les conditions de fixation ainsi qu'un composé renfermant un groupe amino primaire, secondaire ou tertiare ou un groupe ammonium quaternaire, est d'abord appliquée sur la matière fibreuse en nappe par le procédé d'impression à jet d'encre (procédé "ink jet"),
b) la matière fibreuse en nappe est alors soumise à un traitement de fixation par lequel la matière fibreuse en nappe est modifiée, et enfin
c) la matière fibreuse en nappe modifiée est teinte en utilisant des colorants anioniques conformément à un procédé d'épuisement ou de foulardage habituels.

2. Procédé selon la revendication 1, caractérisé en ce que la matière fibreuse comprend des fibres de cellulose.

3. Procédé selon la revendication 1, caractérisé en ce que la matière fibreuse est du coton.

4. Procédé selon au moins l'une des revendications 1 à 3, caractérisé en ce que le colorant est un colorant réactif.

5. Procédé selon au moins l'une des revendications 1 à 4, caractérisé en ce que l'agent alcalin est le trichloroacétate de sodium, le formiate de sodium, le citrate de sodium, le tartrate de sodium, l'oxalate de sodium, le fluorure de potassium ou un mélange desdits sels alcalins.

6. Procédé selon au moins l'une des revendications 1 à 5, caractérisé en ce que le composé au moyen duquel la matière fibreuse est imprimée et modifiée est un composé de formules générales (1) ou (2) dans lesquelles:
M est un atome d'hydrogène ou un métal alcalin;
k est le nombre 1 ou 2, de préférence 2;
R^{A} est un hydrogène ou un alkyle ayant de 1 à 3 atomes de carbone, qui peut être substitué par un hydroxy ou un groupe de formules (5a) ou (5b) dans lesquelles
R¹ est un hydrogène, un méthyle ou un éthyle,
R² est un hydrogène, un méthyle ou un éthyle, et
R³ est un hydrogène, un méthyle ou un éthyle, ou
R¹ et R² représentent, conjointement avec l'atome d'azote, un radical héterocyclique saturé formé d'un radical alkyle ayant de 5 à 8 atomes de carbone ou de deux radicaux alkylène ayant de 1 à 4 atomes de carbone et d'un atome d'oxygène ou d'un groupe amino de formule -NH-, et
Z⁽⁻⁾ représente un anion;
R^{B} a l'une des significations indiquées pour R^{A};
X est un groupe -O- ou -NH-.

7. Procédé selon au moins l'une des revendications 1 à 5, caractérisé en ce que le composé au moyen duquel la matière fibreuse est imprimée et modifiée est un composé de formules générales (3) ou (4) dans lesquelles:
ER représente un groupe ester;
A et N forment, conjointement avec 1 ou 2 groupes alkylène ayant de 1 à 4 atomes de carbone, le radical bivalent d'un noyau héterocyclique, où
A est un atome d'oxygène ou un groupe de formules générales (a), (b) ou (c) dans lesquelles
R est un atome d'hydrogène ou un groupe amino ou représente un groupe alkyle ayant de 1 à 6 atomes de carbone, qui peut être substitué par 1 ou 2 substituants parmi le groupe constitué d'un amino, d'un sulfo, d'un hydroxy, d'un sulfato, d'un phosphato et d'un carboxy, ou un groupe alkyle ayant de 3 à 8 atomes de carbone, qui est interrompu par 1 ou 2 hétérogroupes qui sont choisis parmi les groupes -O- et -NH-, et peut être substitué par un groupe amino, sulfo, hydroxy, sulfato ou carboxy,
R³ est un hydrogène, un méthyle ou un éthyle,
R⁴ est un hydrogène, un méthyle ou un éthyle, et
Z⁽⁻⁾ représente un anion;
B est le groupe amino de formule H₂N- ou un groupe amino ou ammonium de formules générales (d) ou (e) dans lesquelles
R³, R⁴ et Z⁽⁻⁾ ont l'une des significations susmentionnées et
R⁵ est un méthyle ou un éthyle et
R⁶ représente un hydrogène, un méthyle ou un éthyle;
p est le nombre 1 ou 2, de préférence 1;
alkylène est un radical alkylène linéaire ou ramifié ayant de 2 à 6 atomes de carbone, qui peut être substitué par 1 ou 2 groupes hydroxy, ou est un radical alkylène linéaire ou ramifié ayant de 3 à 8 atomes de carbone, qui est interrompu par 1 ou 2 hétérogroupes qui sont choisis parmi les groupes -O- et -NH-;
alk est un radical alkylène linéaire ou ramifié ayant de 2 à 6 atomes de carbone ou est un radical alkylène linéaire ou ramifié ayant de 3 à 8 atomes de carbone, qui est interrompu par 1 ou 2 hétérogroupes qui sont choisis parmi les groupes -O- et -NH-;
m est le nombre 1 ou 2;
n est un nombre de 1 à 4;
les groupes amino, hydroxy et ester peuvent être liés à un atome de carbone aussi bien primaire, secondaire que tertiaire du radical alkylène.

8. Procédé selon au moins l'une des revendications 1 à 7, caractérisé en ce que le composé au moyen duquel la matière fibreuse est imprimée et modifiée est la N-(2-sulfatoéthyl)pipérazine, la 2-oxo-1,3-oxazolidine ou la β-sulfatoéthylamine.

9. Procédé selon au moins l'une des revendications 1 à 8, caractérisé en ce que le composé au moyen duquel la matière fibreuse est imprimée et modifiée est présent en une concentration comprise entre 1 et 20% en poids, de préférence entre 5 et 10% en poids, dans la solution aqueuse.
